# EUROPÄISCHE PATENTSCHRIFT

(11) **EP 0 455 193 B1**
(45) Veröffentlichungstag und Bekanntmachung des Hinweises auf die Patenterteilung: **29.06.1994**
(21) Anmeldenummer: 91106917.7
(22) Anmeldetag: 29.04.1991
(51) Int. Cl.: D02G 1/16

(54) **Verwirbeltes Multifilamentgarn aus Hochmodul-Einzelfilamenten und Verfahren zum Herstellen eines solchen Garns**
Interlaced multifilament yarn made from high modulus single filaments and method of making such a yarn
Fil de multifilaments entrelacés à partir de filaments individuels de haut-module et procédé de fabrication d'un tel fil

(30) Priorität: 30.04.1990 DE 4013946
(43) Veröffentlichungstag der Anmeldung: 06.11.1991
(73) Patentinhaber: HOECHST AKTIENGESELLSCHAFT, 65926 Frankfurt am Main (DE)
(72) Erfinder: Geirhos, Josef, W-8903 Bobingen (DE); Jacob, Ingolf, Dr., W-8939 Untermeitingen (DE)

(56) Entgegenhaltungen:
- EP-A- 0 164 624
- EP-A- 0 344 650
- US-A- 3 958 310
- US-A- 4 519 200

## Beschreibung

Die Erfindung betrifft ein Verfahren zum Herstellen eines Multifilamentgarnes eines Gesamttiters von 500 - 4000 dtex, vorzugsweise 700 - 3000 dtex, bei dem zumindest ein Teil des Garnes aus Hochmodul-Einzelfilamenten eines Anfangsmoduls von mehr als 50 GPa, vorzugsweise mehr als 80 GPa besteht, bei welchem Verfahren das Garn durch ein Verwirbelungsmedium, insbesondere Luft, verwirbelt wird, sowie ein derartiges Multifilamentgarn.

Derartige Hochmodulgarne, die aus flüssigkristallinen oder speziellen Hochpolymeren mit wenig flexiblen Ketten wie z.B. Aramid, Kohlenstoff und Glas bestehen, sind im allgemeinen sehr steif. Das herkömmliche Verfahren der Luftverwirbelung, wie es beispielsweise zur Erhöhung des Fadenschlusses oder zum Mischen mit anderen Garnkomponenten eingesetzt wird, führt insbesondere bei einem hohen Verwirbelungsgrad zu erheblichen Schwierigkeiten, weil die Einzelfilamente wegen ihrer Steifheit nur schwer zu verwirbeln sind und wegen ihrer Sprödigkeit zum Bruch neigen, was sich insbesondere in einer beträchtlichen Verringerung der feinheitsbezogenen Höchstzugkraft (Feinheitsfestigkeit) auswirkt. Der Fadenschluß dieser Garne ist dann unzureichend, und wegen der großen Anzahl von Brüchen der Einzelfilamente ist es nicht möglich, ein glattes flusenfreies Garn herzustellen. Eine starke Luftverwirbelung derartiger Hochmodulgarne führt daher zu keinen in der Praxis akzeptablen Resultaten.

Durch die vorliegende Erfindung sollen ein Verfahren zum Herstellen eines Hochmodul-Multifilamentgarnes sowie ein derartiges Multifilamentgarn geschaffen werden, das einen hohen Fadenschluß erhält und möglichst glatt und flusenfrei ist. Insbesondere soll eine Verringerung der feinheitsbezogenen Höchstzugkraft durch die Verwirbelung möglichst vermieden werden.

Zur Lösung dieser Aufgabe ist ein Verfahren mit den eingangs angegebenen Merkmalen erfindungsgemäß dadurch gekennzeichnet, daß die Verwirbelung bei einer Temperatur von (0,25-0,9)Tₛ durchgeführt wird, worin Tₛ die Schmelz- bzw. Zersetzungstemperatur der Hochmodul-Einzelfilamente, gemessen in °C, ist.

Das Multifilamentgarn ist erfindungsgemäß dadurch gekennzeichnet, daß der durchschnittliche Verwirbelungsabstand des Garns, gemessen im Nadeltest (mittels ROTHSCHILD ENTANGLEMENT TESTER 2050), kleiner als 150 mm ist und die Anzahl von Brüchen der Einzelfilamente, gemessen im Lichtschrankenverfahren auf einer Seite des Garns, kleiner als 20/m ist.

Das Verwirbelungs-Grundpatent US 29 85 995 enthält bereits den allgemeinen Hinweis, daß die Verwirbelung von Garnen bei erhöhter Temperatur durchgeführt werden kann und daß insbesondere bei zu hoher Garnspannung und/oder einem zu niedrigen Druck des Verwirbelungsmediums eine gewisse Plastifizierung des Garns durch Befeuchten und/oder Erwärmen die Verwirbelung begünstigt. Dieser Gedanke wird in den US-PSen 30 69 836 und 30 83 523 aufgegriffen, in denen Garne aus Polyester oder Polyamid mit erwärmter Luft verwirbelt werden, um besonders schrumpfarme Garne herzustellen. In der EP-PS 01 64 624 wird ein Polyestergarn mit erwärmter Luft verwirbelt, damit das Garn in erwärmtem Zustand aufgewickelt werden kann. Die DD-PS 240 032 schließlich beschreibt die Herstellung eines Garns aus Polyamid, Polyester oder Polyolefin, bei dem das Garn in einer Fadenschlußeinrichtung mit Dampf oder feuchter heißer Luft behandelt wird, um eine einwandfrei aufspulbare Seide zu erhalten.

Im Gegensatz zu diesem Stand der Technik beruht die vorliegende Erfindung auf der Erkenntnis, daß bei besonders hochmoduligen Multifilamentgarnen eine Warmverwirbelung im Gegensatz zu einer Kaltverwirbelung praktisch keine Verringerung der feinheitsbezogenen Höchstzugkraft zur Folge hat und sogar zu einer Erhöhung der Höchstzugkraft führen kann. Tatsächlich ist es durch die Erfindung erstmals gelungen, ein stark verwirbeltes Multifilamentgarn eines Anfangmoduls von mehr als 50 GPa herzustellen, das einen hohen Fadenschluß hat, glatt und praktisch flusenfrei ist und dessen feinheitsbezogene Höchstzugkraft nicht bzw. nicht wesentlich geringer als die des unverwirbelten Garnes ist.

Zweckmäßigerweise wird das Garn so stark verwirbelt, daß der durchschnittliche Verwirbelungsabstand des Garns, gemessen im Nadeltest, kleiner als 150 mm, vorzugsweise kleiner als 70 mm bzw. 50 mm ist.

Zur Verwirbelung können herkömmliche Verwirbelungsdüsen verwendet werden. Der Verwirbelungsabstand bzw. die Verwirbelungsdichte wird in erster Linie durch den Druck des Verwirbelungsmediums und den speziellen Düsentyp bestimmt. Um daher einen erwünschten Verwirbelungsabstand zu erzielen, muß für einen bestimmten Düsentyp ein entsprechender Verwirbelungsdruck gewählt werden. Zweckmäßigerweise liegt der Arbeitsdruck im Bereich von 1 bis 10 bar, vorzugsweise 1,5 bis 8 bar und insbesondere 2 bis 4 bar.

Die Verwirbelungstemperatur beträgt vorzugsweise (0,5-0,9)Tₛ, insbesondere (0,7-0,8)Tₛ, Bestehen z.B. die Hochmodul- Einzelfilamente aus Aramid, so liegt die Verwirbelungstemperatur zweckmäßigerweise im Bereich von 200-360°C, vorzugsweise bei 300°C. Im Fall von Kohlenstoff sollte die Verwirbelungstemperatur zwischen 200° und 500°C, vorzugsweise zwischen 300° und 500°C liegen. Bestehen die Hochmodul-Einzelfilamente aus Glas, so beträgt die Verwirbelungstemperatur 300°-600°C, vorzugsweise 300°-500°C.

Die Hochmodul-Einzelfilamente können vor dem Verwirbeln auf die Verwirbelungstemperatur erwärmt werden, wobei die Erwärmung durch Galette, Heizfläche, Heizrohr, Strahlungsheizung unter Vorspannung oder Heißluft erfolgen kann. Besteht das gesamte Garn aus den Hochmodul-Einzelfilamenten, so kann auch das Verwirbelungsmedium auf die Verwirbelungstemperatur erwärmt werden.

Die Erfindung ist nicht nur bei Einkomponentengarnen verwendbar, sondern auch bei sog. commingled Garnen, bei denen nur ein Teil des Garns aus den Hochmodul-Einzelfilamenten und der andere Teil aus thermoplastischen Einzelfilamenten eines geringeren Anfangsmoduls bestehen. Der Begriff "commingled Garn" wird z.B. in Chemiefasern/Textilindustrie (Industrie Textilien), 39/91, T 185 (1989) erläutert. In diesem Fall werden nur die Hochmodul-Einzelfilamente auf die Verwirbelungstemperatur vorerwärmt, während die niedriger schmelzenden thermoplastischen Einzelfilamente nicht vorerwärmt werden und auch das Verwirbelungsmedium nicht erwärmt wird.

Als thermoplastische Einzelfilamente geringeren Anfangsmoduls kommen z.B. PEEK (Polyetheretherketon), PEI (Polyetherimid), PET (Polyethylenterephtalat) und PPS (Polyphenylensulfid) in Frage.

Wie bereits erwähnt, ist das gemäß der Erfindung hergestellte Multifilamentgarn dadurch gekennzeichnet, daß die Anzahl von Brüchen der Einzelfilamente kleiner als 20 pro Meter ist. Vorzugsweise ist die Anzahl der Brüche sogar kleiner als 10/m und kann sogar nahezu Null, insbesondere kleiner als 3/m und ganz besonders bevorzugt kleiner als 0,1/m werden. Die Brüche der Einzelfilamente werden durch das übliche Lichtschrankenverfahren gemessen, das die auf einer Seite des Garns abstehenden gebrochenen Enden der Einzelfilamente erfaßt (beispielsweise mit einem Shirley Hairiness Meter, Shirley Institute, Manchester).

Ein wichtiges Merkmal des erfindungsgemäß ausgebildeten Multilfilamentgarnes besteht darin, daß die feinheitsbezogene Höchstzugkraft wesentlich höher ist als bei einer Kaltverwirbelung des Garns. Dies dürfte zum einen auf die geringere Anzahl von Brüchen der Einzelfilamente und zum anderen auf eine vorteilhaftere Ausrichtung der Einzelfilamente zurückzuführen sein. Handelt es sich um ein Einkomponentengarn, das insgesamt aus den Hochmodul-Einzelfilamenten besteht, so sollte die feinheitsbezogene Höchstzugkratt des verwirbelten Garns mindestens 80 % desjenigen des unverwirbelten Garns betragen. Häufig läßt sich sogar eine feinheitsbezogene Höchstzugkraft von mindestens 90 % und in bestimmten Fällen von mehr als 100 % derjenigen des unverwirbelten Garnes erzielen.

Auch im Fall von commingled Garnen führt die Erfindung zu einer Erhöhung der feinheitsbezogenen Höchstzugkraft im Vergleich zu kaltverwirbelten Garnen. Tatsächlich zeichnen sich auch die commingled Garne durch einen hohen Fadenschluß und große Glätte aus, die die Garne sogar webtauglich machen können.

Anhand von in den Figuren dargestellten Diagrammen werden Beispiele der Erfindung erläutert. Es zeigen:

Figuren 1-5 Diagramme, in denen für Aramid-Multifilamentgarne der Zusammenhang zwischen der feinheitsbezogenen Höchstzugkraft (Feinheitsfestigkeit) und der erfindungsgemäß vorgesehenen Warmverwirbelung dargestellt ist;

Figuren 6, 7 Diagramme, die für Glas- und Kohlenstoff-Multifilamentgarne den Zusammenhang zwischen der Feinheitsfestigkeit und der erfindungsgemäß vorgesehenen Warmverwirbelung darstellen;

Figur 8 ein Diagramm, in dem die Feinheitsfestigkeit von erfindungsgemäß ausgebildeten Einkomponentengarnen und commingled Garnen dargestellt ist.

In dem in Figur 1 gezeigten Diagramm ist die Feinheitsfestigkeit (in cN/tex) eines handelsüblichen Aramidgarnes dargestellt, wobei die gestrichelte Kurve a für ein Garn mit einer Drehung Z100 und die Kurve b für ein zu Versuchszwecken untersuchtes ungedrehtes Garn gilt. Die linken Enden der beiden Kurven beziehen sich auf das unverwirbelte Vorlagegarn, während die Mitten der Kurven für ein kaltverwirbeltes Garn und die rechten Enden der Kurven für ein erfindungsgemäßes Garn gelten, das nach einer Vorerwärmung auf 300°C verwirbelt wurde.

Wie die beiden Kurven deutlich machen, sinkt die Feinheitsfestigkeit bei einer Kaltverwirbelung beträchtlich, während sie bei der erfindungsgemäß vorgesehenen Warmverwirbelung im wesentlichen erhalten bleibt. Unterhalb des Diagramms ist der Verwirbelungsabstand (in mm) des Garns dargestellt, der im Fall des kaltverwirbelten Garns 32 mm und im Fall des warmverwirbelten Garns 19 mm beträgt.

Das Diagramm der Figur 2 zeigt den Zusammenhang zwischen der Feinheitsfestigkeit und der Verwirbelungstemperatur, und zwar für ein weiteres handelsübliches Aramidgarn mit Drehung Z100. Wie ersichtlich, steigt in diesem Fall die Feinheitsfestigkeit mit der Verwirbelungstemperatur an. Der Verwirbelungsabstand ist von der Verwirbelungstemperatur weitgehend unabhängig.

In dem Diagramm der Figur 3 ist der Zusammenhang zwischen der Feinheitsfestigkeit und verschiedenen Erwärmungsarten für das in Figur 1 verwendete Aramidgarn dargestellt. So wurde das Garn mit Galette auf 300°C vorerwärmt oder mit Heißluft auf 300°C bzw. 400°C vorerwärmt, und als weitere Möglichkeit wurde die Verwirbelungsluft auf 300°C erwärmt. Auch dieses Diagramm macht deutlich, daß die Feinheitsfestigkeit bei einer Kaltverwirbelung deutlich absinkt, während sie bei der erfindungsgemäß vorgesehenen Warmverwirbelung praktisch gleichbleibt bzw. ansteigt.

In dem Diagramm der Figur 4 ist zusätzlich zu der Feinheitsfestigkeit (Kurve I) noch die Dehnung (in %, Kurve II) für das in Figur 2 verwendete Aramidgarn dargestellt. Die vier Knickpunkte der beiden Kurven gelten für das unverwirbelte Vorlagegarn ohne Drehung, das unverwirbelte Vorlagegarn mit Drehung Z100 sowie das warmverwirbelte Garn mit und ohne Drehung. Auch bei diesem Garn führt die Warmverwirbelung zu einer gewissen Erhöhung der Feinheitsfestigkeit, während die Dehnung nahezu konstant bleibt.

Das Diagramm der Figur 5 gibt eine der Kurve I in Figur 4 entsprechende Meßreihe in Form eines Balkendiagramms für ein weiteres handelsübliches Aramidgarn wieder. In dem Diagramm ist zu erkennen, daß das Verwirbeln gemäß der Erfindung zu keiner Festigkeitsabnahme führt. Ferner ist zu erkennen, daß beim Hochdrehen der Garne (unverwirbelt und verwirbelt) eine Festigkeitszunahme auftritt, wobei diese beim verwirbelten Garn größer ist als beim unverwirbelten Garn.

In dem Diagramm der Figur 6 ist die Feinheitsfestigkeit eines Multifilamentgarnes aus Glas dargestellt, das einmal als unbehandeltes Vorlagegarn, dann als kaltverwirbeltes Garn und schließlich als warmverwirbeltes Garn vorlag. Im Fall der Warmverwirbelung wurde das Garn mit Heißluft vorerwärmt, und zwar einmal auf 300°C und zum anderen auf 600°C. Der Verwirbelungsdruck betrug jeweils 1,0 bar.

Wie aus dem Diagramm ersichtlich ist, führt auch im Fall des Glasgarnes die Kaltverwirbelung zu einer deutlichen Verringerung der Feinheitsfestigkeit, während sie bei der Warmverwirbelung erhalten bzw. noch gesteigert wird.

Den gleichen Zusammenhang zeigt das Diagramm der Figur 7, in dem die untere Kurve für ein Glasgarn vom Typ E und die obere Kurve für ein Kohlenstoffgarn gilt.

In dem Diagramm der Figur 8 ist die Feinheitsfestigkeit für verwirbelte und unverwirbelte Einkomponentengarne verschiedener Materialien wie auch für verschiedene commingled Garne dargestellt. Die kreuzschraffierten Säulen gelten für unverwirbelte Garne aus Aramid, Kohlenstoff, Glas bzw. PEEK. Die schräg schraffierten Säulen gelten für warmverwirbelte Garne derselben Materialien. Die mit gestrichelten Linien schraffierten Säulen schließlich gelten für commingled Garne aus Aramid, Kohlenstoff bzw. Glas, denen jeweils PEEK beigemischt wurde.

Für alle Diagramme gilt, daß bei der Warmverwirbelung die Verwirbelungstemperatur 300°C betrug, sofern in den Diagrammen nicht etwas anderes angegeben ist.

## Patentansprüche

1. Verfahren zum Herstellen eines Multifilamentgarnes eines Gesamttiters von 500 - 4000 dtex, vorzugsweise 700 - 3000 dtex, bei dem zumindest ein Teil des Garnes aus Hochmodul-Einzelfilamenten eines Anfangsmoduls von mehr als 50 GPa, vorzugsweise mehr als 80 GPa besteht, bei welchem Verfahren das Garn durch ein Verwirbelungsmedium, insbesondere Luft, verwirbelt wird, dadurch gekennzeichnet, daß die Verwirbelung bei einer Temperatur von (0,25-0,9)Tₛ, vorzugsweise (0,5-0,9)Tₛ, durchgeführt wird, worin Tₛ die Schmelz- bzw. Zersetzungstemperatur der Hochmodul-Einzelfilamente, gemessen in °C, ist.

2. Verfahren nach Anspruch 1, dadurch gekennzeichnet, daß das Garn mit einer Düse und einem Verwirbelungsmedium unter einem Druck von 1-10 bar verwirbelt wird.

3. Verfahren nach einem der Ansprüche 1 bis 2, dadurch gekennzeichnet, daß die Hochmodul-Einzelfilamente aus Aramid bestehen und die Verwirbelungstemperatur 200 - 360°C, vorzugsweise 300°C beträgt.

4. Verfahren nach einem der Ansprüche 1 bis 2, dadurch gekennzeichnet, daß die Hochmodul-Einzelfilamente aus Kohlenstoff bestehen und die Verwirbelungstemperatur 200°-500°C, vorzugsweise 300°-500°C beträgt.

5. Verfahren nach einem der Ansprüche 1 bis 2, dadurch gekennzeichnet, daß die Hochmodul-Einzelfilamente aus Glas bestehen und die Verwirbelungstemperatur 300°-600°C, vorzugsweise 300°-500°C beträgt.

6. Verfahren nach einem der vorhergehenden Ansprüche, dadurch gekennzeichnet, daß die Hochmodul-Einzelfilamente vor dem Verwirbeln auf die Verwirbelungstemperatur erwärmt werden, wobei die Vorerwärmung insbesondere durch Galette, Heizfläche, Heizrohr, Strahlungsheizung unter Vorspannung oder Heißluft erfolgt.

7. Verfahren nach einem der vorhergehenden Ansprüche, bei dem das gesamte Garn aus den Hochmodul-Einzelfilamenten besteht, dadurch gekennzeichnet, daß das Verwirbelungsmedium auf die Verwirbelungstemperatur erwärmt wird.

8. Verfahren nach einem der Ansprüche 1 bis 6, bei dem nur ein Teil des Garns aus den Hochmodul-Einzelfilamenten und der andere Teil aus thermoplastischen Einzelfilamenten eines geringeren Anfangsmoduls, vorzugsweise aus PEEK, PEI, PET oder PPS besteht, dadurch gekennzeichnet, daß nur die Hochmodul-Einzelfilamente auf die Verwirbelungstemperatur vorerwärmt werden und die Verwirbelung der beiden Teile mit nicht erwärmtem Verwirbelungsmedium durchgeführt wird.

9. Multifilamentgarn eines Gesamttiters von 500 - 4000 dtex, vorzugsweise 700 - 3000 dtex, bei dem zumindest ein Teil des Garns aus Hochmodul-Einzelfilamenten eines Anfangsmoduls von mehr als 50 GPa, vorzugsweise mehr als 80 GPa besteht und das verwirbelt ist, dadurch gekennzeichnet, daß der durchschnittliche Verwirbelungsabstand des Garns, gemessen im Nadeltest, mittels des Rothschild Entanglement Testers 2050 kleiner als 150 mm, vorzugsweise kleiner als 70 mm ist, und die Anzahl von Brüchen der Einzelfilamente, gemessen im Lichtschrankenverfahren auf einer Seite des Garns, kleiner als 20/m, vorzugsweise kleiner als 0,1/m ist.

10. Multifilamentgarn nach Anspruch 9, das insgesamt aus den Hochmodul-Einzelfilamenten besteht, dadurch gekennzeichnet, daß die feinheitsbezogene Höchstzugkraft des verwirbelten Garns mindestens 80 %, vorzugsweise mehr als 100 % derjenigen des unverwirbelten Garns beträgt.

11. Multifilamentgarn nach einem der Ansprüche 9 bis 10, dadurch gekennzeichnet, daß die Hochmodul-Einzelfilamente aus Aramid, Kohlenstoff oder Glas bestehen.

12. Multifilamentgarn nach einem der Ansprüche 9 bis 11, dadurch gekennzeichnet, daß nur ein Teil des Garns aus den Hochmodul-Einzelfilamenten und der andere Teil aus thermoplastischen Einzelfilamenten eines geringeren Anfangsmodules, insbesondere aus PEEK, PEI, PET oder PPS besteht.

## Claims

1. A process for producing a multifilament yarn having a total linear density of 500-4000 dtex, preferably 700-3000 dtex, and consisting at least in part of high modulus monofilaments having an initial modulus of more than 50 GPa, preferably more than 80 GPa, by intermingling the yarn using an intermingling medium, in particular air, which comprises intermingling at a temperature of (0.25-0.9)Tₘ, preferably (0.5-0.9)Tₘ, where Tₘ is the melting temperature or decomposition temperature of the high modulus monofilaments, measured in °C.

2. The process of claim 1, wherein the yarn is intermingled using a jet and an intermingling medium at a pressure of 1-10 bar.

3. The process of either of claims 1 and 2, wherein the high modulus monofilaments are made of aramid and the intermingling temperature is 200-360°C, preferably 300°C.

4. The process of either of claims 1 and 2, wherein the high modulus monofilaments are made of carbon and the intermingling temperature is 200°-500°C, preferably 300°-500°C.

5. The process of either of claims 1 and 2, wherein the high modulus monofilaments are made of glass and the intermingling temperature is 300°-600°C, preferably 300°-500°C.

6. The process of any one of the preceding claims, wherein, prior to being intermingled, the high modulus monofilaments are heated to the intermingling temperature, which may be done by preheating in particular with a godet, heating panel, heating pipe, radiative heating under pretension or hot air.

7. The process of any one of the preceding claims, wherein the entire yarn consists of high modulus monofilaments and the intermingling medium is heated to the intermingling temperature.

8. The process of any one of claims 1 to 6, wherein the yarn only partly comprises high modulus monofilaments, the remainder comprising thermoplastic monofilaments of a lower initial modulus, preferably made of PEEK, PEI, PET or PPS, and only the high modulus monofilaments are preheated to the intermingling temperature and the intermingling of the two parts is carried out with an intermingling medium which is not being heated.

9. A multifilament yarn of a total linear density of 500-4000 dtex, preferably 700-3000 dtex, which consists at least in part of high modulus monofilaments having an initial modulus of more than 50 GPa, preferably more than 80 GPa, and has been intermingled, wherein the average entanglement spacing of the yarn, measured in the pin count test using the Rothschild Entanglement Tester 2050, is less than 150 mm, preferably less than 70 mm, and the number of broken monofilament ends, measured by the light barrier method on one side of the yarn, is less than 20/m, preferably less than 0.1/m.

10. The multifilament yarn of claim 9 which consists of high modulus monofilaments only and whose tenacity is at least 80%, preferably more than 100%, of that of the unintermingled yarn.

11. The multifilament yarn of either of claims 9 and 10, wherein the high modulus monofilaments are made of aramid, carbon or glass.

12. The multifilament yarn of any one of claims 9 to 11, wherein only part of the yarn comprises high modulus monofilaments while the other part comprises thermoplastic monofilaments of a lower initial modulus which are made in particular of PEEK, PEI, PET or PPS.

## Revendications

1. Procédé pour fabriquer un fil à filaments multiples possédant un titre total de 500 - 4000 dtex, de préférence 700 - 3000 dtex, selon lequel au moins une partie du fil est constituée par des filaments individuels à module élevé, possédant un module initial supérieur à 50 GPa, et de préférence supérieur à 80 GPa, procédé selon lequel on enchevêtre le fil à l'aide d'un fluide d'enchevêtrement, notamment de l'air, caractérisé en ce que l'enchevêtrement est mis en oeuvre à une température de (0,25-0,9)Tₛ, de préférence (0,5-0,9)Tₛ, Tₛ désignant la température de fusion ou de dissociation des filaments individuels à module élevé, mesurée en °C.

2. Procédé selon la revendication 1, caractérisé en ce qu'on fait enchevêtrer le fil à l'aide d'une buse et d'un fluide d'enchevêtrement sous une pression de 1-10 bars.

3. Procédé selon l'une des revendications 1 ou 2, caractérisé en ce que les filaments individuels à module élevé sont formés d'aramide et que la température d'enchevêtrement est égale à 200-360°C et de préférence à 300°C.

4. Procédé selon l'une des revendications 1 et 2, caractérisé en ce que les filaments individuels à module élevé sont constitués par du carbone et que la température d'enchevêtrement est égale à 200°-500°C, de préférence à 300°-500°C.

5. Procédé selon l'une des revendications 1 et 2, caractérisé en ce que les filaments individuels à module élevé sont réalisés en verre et la température d'enchevêtrement est égale à 300°-600°C et de préférence à 300°-500°C.

6. Procédé selon l'une des revendications précédentes, caractérisé en ce qu'on chauffe les filaments individuels à module élevé avant l'enchevêtrement à la température d'enchevêtrement, le préchauffage s'effectuant notamment en utilisant une galette, une surface chauffante, un tube de chauffage, un chauffage par rayonnement sous précontrainte ou bien de l'air chaud.

7. Procédé selon l'une des revendications précédentes, selon lequel l'ensemble du fil est constitué par les éléments individuels à module élevé, caractérisé en ce que le fluide d'enchevêtrement est chauffé à la température d'enchevêtrement.

8. Procédé selon l'une des revendications 1 à 6, selon lequel seule une partie du fil est constituée par des filaments individuels à module élevé et l'autre partie du fil est constituée par des filaments individuels thermoplastiques possédant un plus faible module initial, de préférence du PEEK, PEI, PET ou PPS , caractérisé en ce qu'on applique un préchauffage qu'aux éléments individuels à module élevé à la température d'enchevêtrement et qu'on exécute l'enchevêtrement des deux parties avec un fluide d'enchevêtrement non chauffé.

9. Fil formé de filaments multiples possédant un titre total de 500 - 4000 dtex, de préférence 700 - 3000 dtex, dans lequel au moins une partie du fil est constituée par des filaments individuels à module élevé ayant un module initial supérieur à 50 GPa et de préférence supérieur à 80 GPa, et qui est enchevêtré, caractérisé par le fait que la distance moyenne d'enchevêtrement du fil, mesurée selon le test de l'aiguille au moyen du Rothschild Entanglement Tester 2050, est inférieure à 150 mm et de préférence est inférieure à 70 mm, et le nombre de ruptures des filaments individuels, mesurés dans le procédé utilisant un relais photoélectrique d'un côté du fil, est inférieure à 20/m et de préférence est inférieure à 0,1/m.

10. Fil formé de filaments multiples selon la revendication 9, qui est constitué globalement par les filaments individuels à module élevé, caractérisé en ce que la force de traction maximale, rapportée à la finesse, du fil enchevêtré est égale à au moins 80 % et de préférence à plus de 100 % de celle du fil non enchevêtré.

11. Fil formé de filaments multiples selon l'une des revendications 9 à 10, caractérisé en ce que les filaments individuels à module élevé sont constitués par de l'aramide, du carbone ou du verre.

12. Fil formé de filaments multiples selon l'une des revendications 9 à 11, caractérisé en ce que seule une partie du fil est constituée par les filaments individuels à module élevé et que l'autre partie est constituée par des filaments individuels thermoplastiques possédant un module initial plus faible, notamment du PEEK, PEI, PET ou PPS.
